# FASCICULE DE BREVET EUROPEEN

(11) **EP 0 451 026 B1**
(45) Date de publication et mention de la délivrance du brevet: **15.09.1993**
(21) Numéro de dépôt: 91400835.4
(22) Date de dépôt: 28.03.1991
(51) Int. Cl.: E04F 15/18

(54) **Matériau complexe d'isolation phonique et sol en faisant application**
Zusammengesetztes schalldämpfendes Material und seine Anwendung für Böden
Composite sound-insulating material and its application to a floor

(30) Priorité: 02.04.1990 FR 9004199
(43) Date de publication de la demande: 09.10.1991
(73) Titulaire: TOMECANIC, Société Anonyme:, 78410 Aubergenville (FR)
(72) Inventeur: Pourtau, Jean-Jacques, F-78290 Croissy sur Seine (FR); Pourtau, Thierry, Eric, F-78290 Croissy sur Seine (FR)
(74) Mandataire: Hoisnard, Jean-Claude

(56) Documents cités:
- DE-A- 1 952 114
- DE-U- 8 716 742
- FR-A- 2 376 744
- FR-A- 2 517 728
- FR-A- 2 521 621
- GB-A- 1 121 040

## Description

Le domaine de l'invention est celui de l'insonorisation phonique des immeubles, plus particulièrement de l'insonorisation des sols, notamment aux bruits d'impacts.

Des matériaux complexes multicouches ont déjà été proposés pour réaliser ce type d'insonorisation, mais sont le plus souvent peu efficaces. Il convient d'ailleurs de noter que la solution est loin d'être évidente, car l'épaisseur totale dont dispose l'homme de métier pour réaliser un sol est limitée, et celle disponible pour la mise en place de matériaux d'insonorisation est encore plus petite.

Certains matériaux composites ont une couche inférieure constituée par une mousse élastique et une couche supérieure bitumineuse. D'autres présentent des mortiers composés d'agrégats souples, le plus souvent à base de caoutchouc plein. L'expérience montre la très faible efficacité de ces solutions ou bien encore leur faible résistance mécanique aux chocs, tout au moins utilisées avec les épaisseurs compatibles avec l'espace disponible.

L'invention propose un nouveau type de matériau complexe, et un mode d'application de ce nouveau matériau complexe, qui permettent d'obtenir des résultats considérablement meilleurs que tout ce qui était connu jusqu'à présent, ceci en respectant, bien entendu, les contraintes générales de constructions des immeubles, notamment en matière d'épaisseurs admises.

L'invention a donc d'abord pour objet un matériau complexe nouveau d'isolation phonique du type comportant un premier sous-ensemble inférieur, comprenant lui-même au moins une couche d'un produit bitumineux, et, une deuxième couche supérieure qui recouvre ledit premier sous-ensemble.

Selon l'invention, le premier sous-ensemble comprend une première couche supérieure, une première couche intermédiaire et une première couche inférieure, cependant que : a) chacune des premières couches supérieure et inférieure est réalisée en bitume oxydé armé de premières fibres et a une masse surfacique comprise entre 500 et 1 000 g/m² ; b) la première couche intermédiaire est réalisée en un liant organique, tel qu'un bitume, et par des deuxièmes fibres, qui sont noyées dans ledit liant et se présentent sous une forme non tissée ; et c) la deuxième couche supérieure est réalisée en une mousse élastique.

Les avantageuses dispositions suivantes sont, en outre, de préférence adoptées dans la réalisation de ce matériau :
- lesdites deuxièmes fibres sont des fibres de verre qui ont, chacune, une épaisseur comprise entre 50 et 150 microns ;
- l'épaisseur de la première couche intermédiaire est comprise entre 0,05 et 0,5 mm ;
- la masse surfacique de la première couche intermédiaire est comprise entre 1 et 60 g/m² ;
- le taux de retrait dimensionnel de chacune des premières couches supérieure et inférieure, dans une plage de températures s'étendant de -40°C à +80°C, est au plus égal à 0,001 mm ;
- le premier sous-ensemble inférieur, constitué par lesdites première couche supérieure, première couche intermédiaire et première couche inférieure, a une compressibilité au plus égale à 0,5 mm correspondant à une pression de 0,4 bar ;
- lesdites premières fibres sont des fibres de verre ;
- la masse surfacique de chacune desdites premières couches supérieure et inférieure est voisine de, ou égale à, 700 g/m² ;
- l'épaisseur de chacune desdites premières couches supérieure et inférieure est comprise entre 0,5 et 1,5 mm ;
- la face externe de la première couche inférieure, opposée à la face de cette première couche inférieure qui est adjacente à la première couche intermédiaire, est recouverte d'une poudre anti-collante, telle qu'une poudre de grès, destinée à éviter l'adhérence les unes sur les autres desdites premières couches supérieure et inférieure lors de leur stockage éventuel avec superposition ;
- la masse surfacique de la deuxième couche supérieure, correspondant à une épaisseur de 4 mm, est comprise entre 1,5 kg/m² et 2,3 kg/m², et de préférence voisine de 1,9 kg/m² ;
- l'épaisseur de la deuxième couche supérieure est comprise entre 3,2 et 5 mm, en étant de préférence voisine de 4 mm ;
- la deuxième couche supérieure, de mousse, a sa face supérieure délimitée par une pellicule formant peau, ladite peau étant armée d'un voile de fibres synthétiques, de préférence réalisé en une trame non tissée ;
- la mousse constitutive de la deuxième couche supérieure est une mousse de latex ;
- le coefficient d'atténuation phonique aux chocs de la deuxième couche supérieure, pour une épaisseur de 4 mm, est compris entre 24 et 30 dB (A), alors que sa conductivité thermique est comprise entre 0,050 et 0,075 W/m.°C ;

L'ensemble du premier sous-ensemble et de la deuxième couche supérieure est réalisé sous une forme monobloc lors de la mise en oeuvre en superposant à joints croisés la deuxième couche supérieure collée à l'aide d'un liant bitumineux sur le premier sous-ensemble.

L'invention a également pour objet un sol qui fait application d'un matériau complexe selon l'une des définitions précédentes et qui comprend un support, tel qu'une dalle en béton, un support en panneaux de bois ou de polystyrène, sur lequel ledit matériau complexe est fixé au moyen d'une couche d'un liant bitumineux adhésif.

De manière avantageuse, ce sol possède les caractéristiques suivantes :
- il comprend un support, tel qu'une dalle en béton ou un support en panneau de bois, sur lequel une plaque en polystyrène extrudé, dont la masse volumique est comprise entre 35 kg/m³ et 53 kg/m³, en étant de préférence voisine de 44 kg/m³, est fixée, avec interposition d'une couche d'un liant bitumineux adhésif, ledit matériau complexe reposant, par la face inférieure de son premier sous-ensemble, sur ladite plaque en polystyrène extrudé ;
- l'épaisseur de la plaque en polystyrène extrudé est comprise entre 6 et 9 mm, en étant de préférence voisine de 7,5 mm ;
- la face inférieure de ladite plaque en polystyrène extrudé comporte des rainures superficielles parallèles ;
- la conductivité thermique de ladite plaque de polystyrène extrudé est comprise entre 0,020 et 0,031 W/m.°C ;
- ce sol comprend une troisième couche supérieure, d'une chape mince fibrée d'interposition, directement appliquée en une seule couche sur la face supérieure formant peau de la deuxième couche supérieure, cette troisième couche supérieure ayant une épaisseur comprise entre 6 et 30 mm ;
- la troisième couche supérieure a une masse surfacique comprise entre 1250 g/mm/m² et 2000 g/mm/m², en étant de préférence voisine de 1600 g/mm/m² et est constituée par un mortier de poudres de liants hydrauliques, de résines, de fibres synthétiques de longueur comprise entre 4 et 8 mm, de préférence voisine de 6 mm, et de diamètre compris entre 50 et 150 microns, de préférence voisin de 100 microns ;
- ce sol comprend un revêtement supérieur, tel que les carreaux d'un carrelage, qui est fixé sur la troisième couche supérieure au moyen d'une quatrième couche d'un mortier colle adapté, ledit revêtement supérieur, tel que les carreaux d'un carrelage céramique, ayant ses joints remplis par un mortier spécial gâché avec un liquide à base de latex.

L'avantage principal de l'invention est de mettre à la disposition des réalisateurs de constructions immobilières un matériau complexe permettant effectivement de supprimer les transmissions aussi bien de variations de dimensions que phoniques entre un support rigide et le revêtement de sol qu'il supporte.

En outre, dans sa forme la plus complète, et toujours en respectant les plages d'épaisseur permises, l'invention assure une isolation thermique complémentaire, réalise l'étanchéité du sol, permet une désolidarisation totale du sol de surface de son support de base, et enfin renforce les sols existants, même anciens et en mauvais état, de manière à leur conférer une bonne stabilité, permettant la pose de tout revêtement supérieur désiré, tel que des carrelages céramiques.

L'invention sera mieux comprise, et des caractéristiques secondaires et leurs avantages apparaîtront au cours de la description de réalisations donnée ci-dessous à titre d'exemple.

Il est entendu que la description et les dessins ne sont donnés qu'à titre indicatif et non limitatif.

Il sera fait référence aux dessins annexés, dans lesquels :
- la figure 1 est une coupe d'une première réalisation d'un sol conforme à l'invention ; et
- la figure 2 est une couque d'une deuxième réalisation d'un sol, également conforme à l'invention.

Le sol représenté en coupe sur la figure 1 est constitué par :
- un support inférieur 1, tel qu'une dalle en béton, un support de panneaux de particules de bois, ou un panneau d'acier, appartenant à la structure d'un immeuble ;
- un matériau 102, comprenant essentiellement un premier sous-ensemble inférieur 103 recouvert par une deuxième couche supérieure 4 d'une mousse élastique, telle qu'une mousse de latex, la face supérieure de cette deuxième couche supérieure constituant une sorte de peau armée d'un voile 5 non tissé de fibres synthétiques.
- l'ensemble dudit premier sous-ensemble inférieur 103, de la deuxième couche supérieure 4 et de sa peau armée d'un voile 5 constituant le matériau 102 se présentant, après mise en oeuvre, sous la forme monobloc, réalisée par le collage à joints croisés de la deuxième couche supérieure 4 sur le premier sous-ensemble inférieur 103 à l'aide d'une couche 14 d'un liant bitumineux adhésif ;
- une couche 6 d'un liant bitumineux adhésif assure la fixation du matériau 103 (plus précisément de la face inférieure du premier sous-ensemble inférieur 103) sur la face supérieure du support 1 ;
- les carreaux 7 d'un carrelage, jointoyés au moyen d'un mortier spécial 8 de jointoiement gâché avec un liquide contenant du latex ; et
- une troisième couche supérieure 9 d'une chape mince fibrée d'interposition qui assure simultanément la résistance mécanique aux chocs et la fixation entre la couche 10 de mortier colle et la face supérieure du voile 5 formant peau de la deuxième couche supérieure 4, la troisième couche supérieure 9 étant constituée par un mortier 901 armé de fibres synthétiques 902 non tissées.

Le premier sous-ensemble inférieur 103 comporte une première couche supérieure 202, une première couche intermédiaire 203 et une première couche inférieure 204.

D'une manière générale, les premières couches supérieure 202 et inférieure 204 sont semblables, approximativement de même composition et de dimensions identiques.

Dans l'exemple représenté, ces deux premières couches supérieure 202 et inférieure 204 ont effectivement même épaisseur et même composition. Chacune de ces première couche supérieure 202 et première couche inférieure 204 a les caractéristiques suivantes :
- réalisée en bitume oxydé 205 au sein duquel des premières fibres 206 sont noyées, de préférence et dans l'exemple décrit constituées par des fibres de verre ;
- masse surfacique de chacune des premières couches supérieure 202 et inférieure 204 comprise entre 500 et 1 000 g/m², de préférence égale à 700 g/m² ;
- absence quasitotale de retrait entre -40°C et +80°C (retrait de dimensions au plus égal à 0,001 mm dans la plage de températures précitée) ;
- le premier sous-ensemble inférieur 103, constitué par lesdites première couche supérieure 202, première couche intermédiaire 203 et première couche inférieure 204, a une compressibilité au plus égale à 0,5 mm correspondant à une pression de 0,4 bar ;
- épaisseur de chacune des premières couches supérieure et inférieure comprise entre 0,5 et 1,5 mm.

La première couche intermédiaire 203 possède les caractéristiques suivantes :
- réalisée en un liant organique 207 tel qu'un bitume malléable, au sein duquel des deuxièmes fibres 208 sont noyées, se présentant sous une forme non tissée ;
- ces deuxièmes fibres 208 sont de préférence des fibres de verre ;
- épaisseur d'une deuxième fibre 208 comprise entre 50 et 150 microns ;
- épaisseur de la première couche intermédiaire 203 comprise entre 0,05 et 0,5 mm ;
- masse surfacique de la première couche intermédiaire 203 comprise entre 1 et 60 g/m².

Si les fibres de verre sont préférentiellement adoptées, il doit être indiqué que d'autres types de fibres - de carbone ou même végétales - peuvent également être utilisés.

Une fine couche de poudre, de grès dans l'exemple décrit, mais plus généralement d'un matériau anticollant, a été saupoudrée sur la face externe 204A de la première couche inférieure 204, et permet ainsi le stockage par empilage de plusieurs nappes de matériau 103 ou 102 les unes sur les autres, ou d'une bande de grande dimension d'une même nappe enroulée sur elle-même, tout en évitant une adhérence de chaque nappe sur la suivante. Cette fine couche de poudre n'a par ailleurs aucune influence sur les possibilités de fixation d'une nappe de matériau dans la réalisation d'un sol, comme cela sera observé ci-après.

La réalisation de la figure 2 reprend les mêmes éléments que ceux de la réalisation de la figure 1 en étant complétée de la manière suivante :
- une plaque 11, réalisée en polystyrène extrudé, est fixée sur le support 1 au moyen de la couche 6 de liant bitumineux adhésif, ayant, pour faciliter l'accrochage du liant, sa face inférieure munie de rainures superficielles parallèles 12 ;
- le matériau 103 est fixé sur la face supérieure de ladite plaque par une couche 13 de liant bitumineux adhésif. Les indications suivantes doivent être notées :
- l'épaisseur de la deuxième couche supérieure 4 est comprise entre 3,2 et 5 mm, et est de préférence voisine de 4 mm ;
- la masse surfacique de la deuxième couche supérieure 4, est comprise, pour une épaisseur de 4 mm, entre 1,5 et 2,3 kg/m², et est de préférence voisine, pour ladite épaisseur de 4 mm, de 1,9 kg/m² ;
- le coefficient d'atténuation phonique de la deuxième couche supérieure 4, pour une épaisseur de 4 mm, est compris entre 24 et 30 dB (A), et est de préférence voisin de 27 dB (A) ;
- le coefficient de conductivité thermique de la deuxième couche supérieure 4, pour une épaisseur de 4 mm, est compris entre 0,050 et 0,075 W/m.°C, et est de préférence voisin de 0,062 W/m.°C ;
- l'épaisseur de la plaque 11 en polystyrène extrudé est comprise entre 6 et 9 mm, en étant de préférence voisine de 7,5 mm ;
- la masse volumique de la plaque 11 en polystyrène extrudé est comprise entre 35 et 53 kg/m³, et est de préférence voisine de 44 kg/m³ ;
- le coefficient de la conductivité thermique de la plaque 11 en polystyrène extrudé est compris entre 0,020 et 0,031 W/m.°C, et est de préférence voisin de 0,026 W/m.°C ;
- l'épaisseur de la troisième couche supérieure 9 de la chape mince fibrée d'interposition est comprise entre 6 et 30 mm ;
- le voile 5 est réalisé en une trame non tissée de fibres synthétiques ;
- les éléments 7, de finition du sol, représentés comme étant des carreaux de carrelage, pourraient en variante être des lattes de parquet, ou analogues.

L'expérience montre que le choix des divers constituants dans les plages de valeurs indiquées, et notamment leur choix selon les valeurs préférées, permet l'obtention d'une efficacité remarquable dans le domaine de l'isolation phonique, notamment aux bruits d'impacts sur le sol considéré.

L'efficacité globale constatée peut être expliquée selon les indications suivantes :
- le matériau 103 constitue d'abord un bon isolant entre le support 1 et les carreaux 7 en ce qui concerne la non-transmission des dilatations ou retraits thermiques du support 1 auxdits carreaux ; en effet, la constitution de la première couche supérieure 202 et de la première couche inférieure 204, relativement rigides, incompressibles, et de la première couche intermédiaire 203, beaucoup plus malléable, bien que non sujette à l'écrasement compte tenu des deuxièmes fibres 208 qu'elle contient, permet un certain glissement relatif de la première couche supérieure 202 par rapport à la première couche inférieure 204 (flèche F), parallèlement auxdites couches, chacune de ces premières couches supérieure et inférieure restant elle-même inchangée, en outre pratiquement exempte de retrait thermique ; dans ces conditions, les éventuelles variations de dimensions du support 1 consécutives à des variations de température ne sont pas transmises aux carreaux 7 et ne peuvent pas provoquer de fissures de ceux-ci ;
- mais le matériau 102 a en outre de bonnes caractéristiques d'isolation phonique ; il a déjà les caractéristiques des matériaux multicouches, dont on connaît la bonne aptitude à faire obstacle à la propagation des ondes sonores ; de plus, la dureté relative de la première couche inférieure 204 supprime le risque d'établissement d'une liaison directe entre le support de cette première couche inférieure et la première couche supérieure 202, en transperçant la première couche intermédiaire 203 ; les aspérités sont arrêtées par la première couche inférieure 204, ce que ne réaliserait pas une simple couche de laine de verre, par exemple ;
- le premier sous-ensemble inférieur 103 piège donc les inégalités de la surface de son support et protège ainsi la mousse de la deuxième couche supérieure 4 ; en outre, il assourdit les sons en arrêtant une partie importante des sons de fréquences élevées ;
- la troisième couche supérieure formant la chape mince fibrée d'interposition 9 assure une répartition uniforme de la charge et permet ainsi l'obtention d'une bonne assise, régulière, pour la pose des carreaux 7, tout en offrant simultanément une bonne résistance mécanique aux chocs ;
- la masse spécifique de la troisième couche supérieure 9 est comprise entre 1250 g/mm/m² et 2000 g/mm/m², et est de préférence égale à 1600 g/mm/m² ;
- cette troisième couche supérieure est constituée par un mortier 901 de poudres de liants hydrauliques, de résines, de fibres synthétiques 902 et de charges spécifiques mélangés avec de l'eau dans la proportion de 4 à 5 litres d'eau pour 25 kg de mélanges de poudres et de fibres synthétiques ;
- lesdites fibres synthétiques 902 ont des longueurs comprises entre 4 et 8 mm, de préférence voisines de 6 mm, et des diamètres compris entre 50 et 150 microns, de préférence voisins de 100 microns, et sont réalisées, selon une réalisation préférée, en polypropylène ;
- les couches 6, 13 et 14 ont la première fonction de réaliser une bonne liaison entre les divers éléments, sans battements vibratoires, et, par conséquent, d'obtenir une bonne mise en oeuvre du matériau 102 ; elles ont aussi une autre fonction, en rapport avec leur remarquable souplesse ; elles restent appliquées en permanence sur les surfaces avec lesquelles elles sont en contact et contribuent à réaliser une étanchéité parfaite du sol ;
- enfin, lorsqu'elle est prévue, la plaque 11 en polystyrène extrudé renforce l'isolation thermique du sol.

Il convient encore de noter, d'une part, que l'efficacité obtenue résulte du renforcement des propriétés des divers constituants qui, isolément, ne permettraient pas d'atteindre le résultat global constaté, d'autre part, que la propagation des ondes vibratoires et acoustiques est considérablement entravée, et l'isolation phonique remarquable, du fait des diverses ruptures de transmission et des divers changements de phases qui se produisent au passage d'un constituant à l'autre.

L'invention n'est pas limitée aux réalisations décrites, mais en couvre au contraire toutes les variantes qui pourraient leur être apportées sans sortir de leur cadre, défini par les revendications.

En particulier, le revêtement de sol peut être constitué par les carreaux 7 d'un carrelage dur (carreaux en grès), mais peut aussi être constitué par des matériaux plastiques (linoléum ou analogues), ou encore par une moquette.

## Revendications

1. Matériau complexe d'isolation phonique comportant un premier sous-ensemble inférieur, comprenant lui-même au moins une couche d'un produit bitumineux, et, une deuxième couche supérieure qui recouvre ledit premier sous-ensemble,
caractérisé en ce que ledit premier sous-ensemble (103) comprend une première couche supérieure (202), une première couche intermédiaire (203) et une première couche inférieure (204) et en ce que
a) chacune des premières couches supérieure (202) et inférieure (204) est réalisée en bitume oxydé armé de premières fibres (206) et a une masse surfacique comprise entre 500 et 1 000 g/m² ;
b) la première couche intermédiaire (203) est réalisée en un liant organique, tel qu'un bitume, et par des deuxièmes fibres (208), qui sont noyées dans ledit liant et se présentent sous une forme non tissée ;
c) la deuxième couche supérieure (4) est réalisée en une mousse élastique.

2. Matériau complexe selon la revendication 1, caractérisé en ce que lesdites deuxièmes fibres (208) sont des fibres de verre qui ont, chacune, une épaisseur comprise entre 50 et 150 microns.

3. Matériau complexe selon l'une quelconque des revendications 1 et 2, caractérisé en ce que l'épaisseur de la première couche intermédiaire (203) est comprise entre 0,05 et 0,5 mm.

4. Matériau complexe selon l'une quelconque des revendications 1 à 3, caractérisé en ce que la masse surfacique de la première couche intermédiaire (202) est comprise entre 1 et 60 g/m².

5. Matériau complexe selon l'une quelconque des revendications 1 à 4, caractérisé en ce que le taux de retrait dimensionnel de chacune desdites premières couches supérieure (202) et inférieure (204), dans une plage de températures s'étendant de -40°C à +80°C, est au plus égal à 0,001 mm.

6. Matériau complexe selon l'une quelconque des revendications 1 à 5, caractérisé en ce que le premier sous-ensemble inférieur (103), constitué par lesdites première couche supérieure (202), première couche intermédiaire (203) et première couche inférieure (204), a une compressibilité au plus égale à 0,5 mm correspondant à une pression de 0,4 bar.

7. Matériau complexe selon l'une quelconque des revendications 1 à 6, caractérisé en ce que lesdites premières fibres (206) sort des fibres de verre.

8. Matériau complexe selon l'une quelconque des revendications 1 à 7, caractérisé en ce que la masse surfacique de chacune desdites premières couches supérieure (202) et inférieure (204) est voisine de, ou égale à, 700 g/m².

9. Matériau complexe selon l'une quelconque des revendications 1 à 8, caractérisé en ce que l'épaisseur de chacune desdites premières couches supérieure (202) et inférieure (204) est comprise entre 0,5 et 1,5 mm.

10. Matériau complexe selon l'une quelconque des revendications 1 à 9, caractérisé en ce que la face externe (204A) de la première couche inférieure (204), opposée à la face de ladite première couche inférieure qui est adjacente à la première couche intermédiaire (203), est recouverte d'une poudre anticollante, telle qu'une poudre de grès, destinée à éviter l'adhérence les ures sur les autres desdites premières couches supérieure (202) et inférieure (204) lors de leur stockage éventuel avec superposition.

11. Matériau complexe selon l'une quelconque des revendications 1 à 10, caractérisé en ce que la masse surfacique de la deuxième couche supérieure (4), correspondant à une épaisseur de 4 mm, est comprise entre 1,5 kg/m² et 2,3 kg/m², et de préférence voisine de 1,9 kg/m².

12. Matériau complexe selon l'une quelconque des revendications 1 à 11, caractérisé en ce que l'épaisseur de la deuxième couche supérieure (4) est comprise entre 3,2 et 5 mm, en étant de préférence voisine de 4 mm.

13. Matériau complexe selon l'une quelconque des revendications 1 à 12, caractérisé en ce que la deuxième couche supérieure (4), de mousse, a sa face supérieure délimitée par une pellicule formant peau, ladite peau étant armée d'un voile (5) de fibres synthétiques.

14. Matériau complexe selon la revendication 13, caractérisé en ce que le voile (5) en fibres synthétiques est réalisé en une trame non tissée.

15. Matériau complexe selon l'une quelconque des revendications 1 à 14, caractérisé en ce que la mousse constitutive de la deuxième couche supérieure (4) est une mousse de latex.

16. Matériau complexe selon l'une quelconque des revendications 1 à 15, caractérisé en ce que le coefficient d'atténuation phonique aux chocs de la deuxième couche supérieure (4), pour une épaisseur de 4 mm, est compris entre 24 et 30 dB (A), alors que sa conductivité thermique est comprise entre 0,050 et 0,075 W/m.°C.

17. Matériau complexe selon l'une quelconque des revendications 1 à 16, caractérisé en ce que l'ensemble du premier sous-ensemble (103) et de la deuxième couche supérieure (4) est réalisé sous une forme monobloc.

18. Sol faisant application d'un matériau complexe selon l'une quelconque des revendications 1 à 17, caractérisé en ce qu'il comprend un support (1), tel qu'une dalle en béton ou un support en panneaux de bois, sur lequel ledit matériau complexe (102) est fixé au moyen d'une couche (6) d'un liant bitumineux adhésif.

19. Sol faisant application d'un matériau complexe selon l'une quelconque des revendications 1 à 17, caractérisé en ce qu'il comprend un support (1), tel qu'une dalle en béton ou un support en panneaux de bois, sur lequel une plaque (11) en polystyrène extrudé, dont la masse volumique est comprise entre 35 kg/m³ et 53 kg/m³, en étant de préférence voisine de 44 kg/m³, est fixée, avec interposition d'une couche (6) d'un liant bitumineux adhésif, ledit matériau complexe reposant, par la face inférieure de son premier sous-ensemble (103), sur ladite plaque (11) en polystyrène extrudé.

20. Sol selon la revendication 19, caractérisé en ce que l'épaisseur de la plaque (11) en polystyrène extrudé est comprise entre 6 et 9 mm, en étant de préférence voisine de 7,5 mm.

21. Sol selon l'une quelconque des revendications 19 et 20, caractérisé en ce que la face inférieure de ladite plaque (11) en polystyrène extrudé comporte des rainures superficielles (12) parallèles.

22. Sol selon l'une quelconque des revendications 19 à 21, caractérisé en ce que la conductivité thermique de ladite plaque (11) de polystyrène extrudé est comprise entre 0,020 et 0,031 W/m.°C.

23. Sol selon l'une quelconque des revendications 18 à 22, caractérisé en ce qu'il comprend une troisième couche supérieure (9) d'une chape mince fibrée d'interposition directement appliquée en une seule couche sur la face supérieure formant peau de la deuxième couche supérieure (4), cette troisième couche supérieure (9) ayant une épaisseur comprise entre 6 et 30 mm.

24. Sol selon la revendication 23, caractérisé en ce que la troisième couche supérieure (9) a une masse surfacique comprise entre 1250 g/mm/m² et 2000 g/mm/m², en étant de préférence voisine de 1600 g/mm/m², ladite masse surfacique étant constituée d'un mortier (901) de poudres de liants hydrauliques, de résines, de fibres synthétiques (902) de longueur comprise entre 4 et 8 mm, de préférence voisine de 6 mm, et de diamètre compris entre 50 et 150 microns, de préférence voisin de 100 microns.

25. Sol selon l'une quelconque des revendications 18 à 24, caractérisé en ce qu'il comprend un revêtement supérieur (7), tel que les carreaux d'un carrelage, qui est fixé sur la troisième couche supérieure (9) au moyen d'une quatrième couche (10) d'un mortier colle adapté, ledit revêtement supérieur (7) tel que les carreaux d'un carrelage céramique ayant ses joints remplis par un mortier spécial (8) gâché avec un liquide à base de latex.

## Patentansprüche

1. Zusammengesetztes Schallisolationsmaterial mit einer ersten, unteren Untergruppe, die selbst wenigstens eine Schicht eines bituminösen Stoffes aufweist, und einer zweiten, oberen Schicht, die die erste Untergruppe bedeckt,
**dadurch gekennzeichnet**,
daß die erste Untergruppe (103) eine erste Oberschicht (202), eine erste Zwischenschicht (203) und eine erste Unterschicht (204) aufweist und daß
a) jede der ersten Oberschicht (202) und Unterschicht (204) aus einem oxidierten, mit ersten Fasern (206) verstärkten Bitumen besteht und eine Oberflächenmasse im Bereich von 500 bis 1000 g/m² hat;
b) die erste Zwischenschicht (203) aus einem organischen Bindemittel, wie einem Bitumen, und zweiten Fasern (208) besteht, die im Bindemittel eingebettet sind und eine ungewebte Form aufweisen;
c) die zweite, obere Schicht (4) aus einem elastischen Schaum besteht.

2. Zusammengesetztes Material nach dem Anspruch 1, dadurch gekennzeichnet, daß die zweiten Fasern Glasfasern sind, die jeweils eine Dicke im Bereich von 50 bis 150 Mikron haben.

3. Zusammengesetztes Material nach irgendeinem der Ansprüche 1 und 2, dadurch gekennzeichnet, daß die Dicke der ersten Zwischenschicht (203) im Bereich von 0,05 bis 0,5 mm ist.

4. Zusammengesetztes Material nach irgendeinem der Ansprüche 1 bis 3, dadurch gekennzeichnet, daß die oberflächenmasse der ersten Zwischenschicht (203) im Bereich von 1 bis 60 g/m² ist.

5. Zusammengesetztes Material nach irgendeinem der Ansprüche 1 bis 4, dadurch gekennzeichnet, daß der Schrumpfungsabmessungsgrad jeder der ersten Oberschicht (202) und Unterschicht (204) in einem von -40 °C bis +80 °C reichenden Temperaturbereich höchstens gleich 0,001 mm ist.

6. Zusammengesetztes Material nach irgendeinem der Ansprüche 1 bis 5, dadurch gekennzeichnet, daß die erste, untere Untergruppe (103), die aus der ersten Oberschicht (202), der ersten Zwischenschicht (203) und der ersten Unterschicht (204) gebildet wird, eine Kompressibilität von höchstens gleich 0,5 mm entsprechend einem Druck von 0,4 bar hat.

7. Zusammengesetztes Material nach irgendeinem der Ansprüche 1 bis 6, dadurch gekennzeichnet, daß die ersten Fasern (206) Glasfasern sind.

8. Zusammengesetztes Material nach irgendeinem der Ansprüche 1 bis 7, dadurch gekennzeichnet, daß die Oberflächenmasse jeder der ersten Oberschicht (202) und Unterschicht (204) nahe oder gleich 700 g/m² ist.

9. Zusammengesetztes Material nach irgendeinem der Ansprüche 1 bis 8, dadurch gekennzeichnet, daß die Dicke jeder der ersten Oberschicht (202) und Unterschicht (204) im Bereich von 0,5 bis 1,5 mm ist.

10. Zusammengesetztes Material nach irgendeinem der Ansprüche 1 bis 9, dadurch gekennzeichnet, daß die Außenfläche (204A) der ersten Untersrchicht (204), die der an die erste Zwischenschicht (203) angrenzenden Fläche der ersten Unterschicht gegenüberliegt, mit einem klebhemmenden Pulver, wie einem Sandsteinpulver, bedeckt ist, das zum Vermeiden des gegenseitigen Haftens der ersten Oberschicht (202) und Unterschicht (204) während ihrer eventuellen Lagerung mit Übereinanderlage bestimmt ist.

11. Zusammengesetztes Material nach irgendeinem der Ansprüche 1 bis 10, dadurch gekennzeichnet, daß die Oberflächenmasse der zweiten, oberen Schicht (4), entsprechend einer Dicke von 4 mm, im Bereich von 1,5 kg/m² bis 2,3 kg/m² und vorzugsweise nahe 1,9 kg/m² ist.

12. Zusammengesetztes Material nach irgendeinem der Ansprüche 1 bis 11, dadurch gekennzeichnet, daß die Dicke der zweiten, oberen Schicht (4) im Bereich von 3,2 bis 5 mm ist, wobei sie vorzugsweise nahe 4 mm ist.

13. Zusammengesetztes Material nach irgendeinem der Ansprüche 1 bis 12, dadurch gekennzeichnet, daß die zweite, obere Schicht (4) aus Schaum an ihrer Oberseite durch einen hautbildenden Film begrenzt ist, welche Haut durch einen Flor (5) von Kunstfasern verstärkt ist.

14. Zusammengesetztes Material nach dem Anspruch 13, dadurch gekennzeichnet, daß der Flor (5) von Kunstfasern aus einem ungewebten Schußfaden hergestellt wird.

15. Zusammengesetztes Material nach irgendeinem der Ansprüche 1 bis 14, dadurch gekennzeichnet, daß der die zweite, obere Schicht (4) bildende Schaum ein Latexschaum ist.

16. Zusammengesetztes Material nach irgendeinem der Ansprüche 1 bis 15, dadurch gekennzeichnet, daß der Schalldämpfungskoeffizient gegen Stöße der zweiten, oberen Schicht (4) für eine Dicke von 4 mm im Bereich von 24 bis 30 dB (A) ist, während ihre Wärmeleitfähigkeit im Bereich von 0,050 bis 0,075 W/m. °C ist.

17. Zusammengesetztes Material nach irgendeinem der Ansprüche 1 bis 16, dadurch gekennzeichnet, daß die Gesamtheit der ersten Untergruppe (103) und der zweiten, oberen Schicht (4) in einer Einstückform ausgebildet ist.

18. Fußboden mit Verwendung eines zusammengesetzten Materials nach irgendeinem der Ansprüche 1 bis 17, dadurch gekennzeichnet, daß er eine Unterlage (1), wie eine Platte aus Beton oder eine Unterlage aus Holzplatten, aufweist, auf der das zusammengesetzte Material (102) mit Hilfe einer Schicht (6) eines haftenden bituminösen Bindemittels befestigt ist.

19. Fußboden mit Verwendung eines zusammengesetzten Materials nach irgendeinem der Ansprüche 1 bis 17, dadurch gekennzeichnet, daß er eine Unterlage (1), wie eine Platte aus Beton oder eine Unterlage aus Holzplatten, aufweist, auf dem eine Platte (11) aus extrudiertem Polystyrol, deren Volumenmasse im Bereich von 35 kg/m³ bis 53 kg/m³ ist, wobei sie vorzugsweise nahe 44 kg/m³ ist, unter Zwischenfügung einer Schicht (6) eines haftenden bituminösen Bindemittels befestigt ist, wobei das zusammengesetzte Material mit der Unterseite seiner ersten Untergruppe (103) auf der Platte (11) aus extrudiertem Polystyrol ruht.

20. Fußboden nach dem Anspruch 19,
dadurch gekennzeichnet, daß die Dicke der Platte (11) aus extrudiertem Polystyrol im Bereich von 6 bis 9 mm ist, wobei sie vorzugsweise nahe 7,5 mm ist.

21. Fußboden nach irgendeinem der Ansprüche 19 und 20, dadurch gekennzeichnet, daß die Unterseite der Platte (11) aus extrudiertem Polystyrol parallele oberflächliche Rillen (12) aufweist.

22. Fußboden nach irgendeinem der Ansprüche 19 bis 21, dadurch gekennzeichnet, daß die Wärmeleitfähigkeit der Platte (11) aus extrudiertem Polystyrol im Bereich von 0,020 bis 0,031 W/m. °C ist.

23. Fußboden nach irgendeinem der Ansprüche 18 bis 22, dadurch gekennzeichnet, daß er eine dritte obere Schicht (9) aus einer dünnen faserigen Zwischenabdeckung aufweist, die direkt als einzelne Schicht auf die hautbildende Oberseite der zweiten, oberen Schicht (4) aufgebracht ist, wobei diese dritte obere Schicht (9) eine Dicke im Bereich von 6 bis 30 mm hat.

24. Fußboden nach dem Anspruch 23,
dadurch gekennzeichnet, daß die dritte obere Schicht (9) eine Oberflächenmasse im Bereich von 1250 g/mm/m² bis 2000 g/mm/m² hat, wobei sie vorzugsweise nahe 1600 g/mm/m² ist, welche Oberflächenmasse aus einem Mörtel (901) von Pulvern hydraulischer Bindemittel, Kunstharzen, Kunststoffasern (902) einer Länge im Bereich von 4 bis 8 mm, vorzugsweise nahe 6 mm, und eines Durchmessers im Bereich von 50 bis 150 µm, vorzugsweise nahe 100 µm, besteht.

25. Fußboden nach irgendeinem der Ansprüche 18 bis 24, dadurch gekennzeichnet, daß er eine obere Abdeckung (7), wie die Platten eines Plattenbelags, aufweist, die auf der dritten oberen Schicht (9) mittels einer vierten Schicht (10) aus einem geeigneten Klebmörtel befestigt ist, wobei die Fugen der oberen Abdeckung (7), wie der Platten eines keramischen Plattenbelags, mit einem Spezialmörtel (8) gefüllt sind, der mit einer Flüssigkeit auf Latexbasis angemacht ist.

## Claims

1. Complex sound-insulating material comprising a first lower sub-assembly, itself comprising at least one layer of a bituminous product, and a second upper layer which covers said first sub-assembly,
characterized in that said first sub-assembly (103) comprises a first upper layer (202), a first intermediate layer (203) and a first lower layer (204) and in that
a) each of the first upper (202) and lower (204) layers is made of oxidized bitumen reinforced with first fibers (206) and has a surface mass of between 500 and 1000 g/m² ;
b) the first intermediate layer (203) is made of an organic binding agent, such as bitumen, and by second fibers (208) which are embedded in said binding agent and are in a non-woven form;
c) the second upper layer (4) is made of an elastic foam.

2. Complex material according to claim 1, characterized in that said second fibers (208) are glass fibers each of which has a thickness of between 50 and 150 microns.

3. Complex material according to any one of claims 1 and 2, characterized in that the thickness of the first intermediate layer (203) is included between 0.05 and 0.5 mm.

4. Complex material according to any one of claims 1 to 3, characterized in that the surface mass of the first intermediate layer (202) is included between 1 and 60 g/m².

5. Complex material according to any one of claims 1 to 4, characterized in that the dimensional shrinkage rate of each of said first upper (202) and lower (204) layers, within a temperature range of from -40°C to +80°C, is at the most equal to 0.001 mm.

6. Complex material according to any one of claims 1 to 5, characterized in that the first lower sub-assembly (103), constituted by said first upper layer (202), first intermediate layer (203) and first lower layer (204), has a compressibility at the most equal to 0.5 mm corresponding to a pressure of 0.4 bar.

7. Complex material according to any one of claims 1 to 6, characterized in that said first fibers (206) are glass fibers.

8. Complex material according to any one of claims 1 to 7, characterized in that the surface mass of each of said first upper (202) and lower (204) layers is close, or equal to 700 g/m².

9. Complex material according to any one of claims 1 to 8, characterized in that the thickness of each of said first upper (202) and lower (204) layers is included between 0.5 and 1.5 mm.

10. Complex material according to any one of claims 1 to 9, characterized in that the outer face (204A) of the first lower layer (204), opposite the face of said first lower layer which is adjacent the first intermediate layer (203), is coated with a non-stick powder, such as sandstone powder, intended to avoid adherence on one another of said first upper (202) and lower (204) layers during possible superposed storage thereof.

11. Complex material according to any one of claims 1 to 10, characterized in that the surface mass of the second upper layer (4), corresponding to a thickness of 4 mm, is included between 1.5 kg/m² and 2.3 kg/m², and preferably close to 1.9 kg/m².

12. Complex material according to any one of claims 1 to 11, characterized in that the thickness of the second upper layer (4) is included between 3.2 and 5 mm, and preferably close to 4 mm.

13. Complex material according to any one of claims 1 to 12, characterized in that the second upper layer (4) of foam, has its upper face defined by a film forming skin, said skin being reinforced by a web (5) of synthetic fibers.

14. Complex material according to claim 13, characterized in that the web (5) of synthetic fibers is made as a non-woven web.

15. Complex material according to any one of claims 1 to 14, characterized in that the foam constituting the second upper layer (4) is a latex foam.

16. Complex material according to any one of claims 1 to 15, characterized in that the coefficient of sound insulation of the second upper layer (4) to shocks, for a thickness of 4 mm, is included between 24 and 30 dB (A), whilst its heat conductivity is included between 0.050 and 0.075 W/m.°C.

17. Complex material according to any one of claims 1 to 16, characterized in that the assembly of the first sub-assembly (103) and of the second upper layer (4) is made in monobloc form.

18. Flooring employing a complex material according to any one of claims 1 to 17, characterized in that it comprises a support (1), such as a concrete slab or a wooden panel support, on which said complex material (102) is fixed by means of a layer (6) of an adhesive bituminous binding agent.

19. Flooring employing a complex material according to any one of claims 1 to 17, characterized in that it comprises a support (1), such as a concrete slab or a wooden panel support, on which a panel (11) of extruded polystyrene, whose density is included between 35 kg/m³ and 53 kg/m³, and preferably close to 44 kg/m³, is fixed with the interposition of a layer (6) of an adhesive bituminous binding agent, said complex material resting, by the lower face of its first sub-assembly (103), on said panel (11) of extruded polystyrene.

20. Flooring according to claim 19, characterized in that the thickness of the panel (11) of extruded polystyrene is included between 6 and 9 mm, and preferably close to 7.5 mm.

21. Flooring according to any one of claims 19 and 20, characterized in that the lower face of said panel (11) of extruded polystyrene comprises parallel superficial grooves (12).

22. Flooring according to any one of claims 19 to 21, characterized in that the heat conductivity of said panel (11) of extruded polystyrene is included between 0.020 and 0.031 W/m.°C.

23. Flooring according to any one of claims 18 to 22, characterized in that it comprises a third upper layer (9) of a thin fibrous interposition coating directly applied in one sole layer on the upper face forming skin of the second upper layer (4), this third upper layer (9) having a thickness of between 6 and 30 mm.

24. Flooring according to claim 23, characterized in that the third upper layer (9) has a surface mass of between 1250 g/mm/m² and 2000 g/mm/m², and preferably close to 1600 g/mm/m², said surface mass being constituted by a mortar (901) of powders of hydraulic binding agents, of resins, of synthetic fibers (902) whose length is included between 4 and 8 mm, and preferably close to 6 mm, and whose diameter is included between 50 and 150 microns, and preferably close to 100 microns.

25. Flooring according to any one of claims 18 to 24, characterized in that it comprises an upper covering (7), such as tiles of a tiling, which is fixed on the third upper layer (9) by means of a fourth layer (10) of a suitable adhesive mortar, said upper covering (7), such as the tiles of a ceramic tiling, having its joints filled with a special mortar (8) mixed with a latex-based liquid.
